# EUROPÄISCHE PATENTANMELDUNG

(11) **EP 2 042 253 A1**
(43) Veröffentlichungstag der Anmeldung: **01.04.2009**
(21) Anmeldenummer: 08165024.4
(22) Anmeldetag: 24.09.2008
(51) Int. Cl.: B22D 41/46, C21B 7/12, C21C 5/46, F27D 3/15

(54) **Beschichtung für Feuerfestmassen**

(30) Priorität: 25.09.2007 DE 102007045648
(71) Anmelder: ABT Aufbereitungstechnik GmbH, 47138 Duisburg (DE)
(72) Erfinder: von Sonntag, Dr. Justus, 04105 Leipzig (DE); Buchmeiser, Dr. Michael, 04318 Leipzig (DE)
(74) Vertreter: Fuchs

(57) **Zusammenfassung**

Es wird eine Kuppelbildende Schieberfüllmasse (9) für Gießpfannen, die der Aufnahme von Stahlschmelzen dienen und im Pfannenboden einen mit einem Schieber verschließbaren Ablaufstutzen aufweisen beschrieben, umfassend einen Chromerzsand (1) und einen Quarzsand (2). Darüber hinaus ist auch ein Verfahren zum Herstellen der Schieberfüllmasse (9) geschützt.

Der Erfindung lag unter anderem die Aufgabe zugrunde, eine Schieberfüllmasse zu entwickeln, die bei einer längeren aeroben Temperaturbelastung einen geringen Bruchwiderstand aufweist und den Ablaufstutzen nach dem Öffnen des Schiebers freigibt.

Die vorstehende Aufgabe wird dadurch gelöst, dass in der Schieberfüllmasse (9) als weitere Komponente ein Polymer (3) enthalten ist.

## Beschreibung

Die Erfindung betrifft eine kuppelbildende Schieberfüllmasse für Gießpfannen, die der Aufnahme von Stahlschmelzen dienen und im Pfannenboden einen mit einem Schieber verschließbaren Ablaufstutzen aufweisen, umfassend einen Chromerzsand und einen Quarzsand. Darüber hinaus ist ein Verfahren zum Herstellen der Schieberfüllmasse geschützt.

Derartige Schieberfüllmassen werden überwiegend in der Stahlindustrie eingesetzt, um den Schieber von Gießpfannen vor dem flüssigen Metall zu schützen. Dazu wird der oberhalb des Schiebers befindliche Ablaufstutzen vollständig mit der Schieberfüllmasse gefüllt und sogar noch ein Haufen über dem Ablaufstutzen erzeugt, der später eine Kuppel ausbilden soll. Der flüssige Stahl darf nur ein Stück weit in die Schieberfüllmasse eindringen und der darunter liegende Rest der Schiebermasse sollte rieselfähig bleiben, damit, sobald der Schieber geöffnet wird, die Masse herausrieselt und der ferrostatische Druck die Kuppel eindrückt, woraufhin der Stahl nachströmt.

Störungen in dem Prozess beziehungsweise der Schieberfüllmasse können dazu führen, dass sich die Gießpfanne nicht öffnet und aufwendig ausgebrannt werden muss. Da dieses Ausbrennen sehr kostspielig ist, wird eine sehr hohe Öffnungsrate angestrebt.

Einen nahe liegenden Stand der Technik offenbart die DE 39 38 050 A1 mit einer Schieberfüllmasse, die als Komponenten einen Chromerzsand, einen Quarzsand und als Hilfsstoff einen feinkörnigen Ruß in einer Menge von 0,1 - 1,9 % aufweist. Die Verwendung von Ruß im Gegensatz zu Kohlenstoff in Form von Grafit oder Feinkohle soll eine Aufkohlung der Stahlschmelze weitestgehend verhindern und eine Eindiffusion von Wasserstoff in die Schmelze unterdrücken. Untersuchungen und langjährige Erfahrung haben gezeigt, dass die nach dem Stand der Technik hergestellten Schieberfüllmassen gut geeignet sind, dem Stahl zu widerstehen, solange die Pfanne zeitnah nach dem Befüllen mit Schieberfüllmasse mit Stahl beaufschlagt wird.

Sollte jedoch aus innerbetrieblichen Gründen ein zeitversetztes Befüllen der Gießpfanne mit Schieberfüllmasse und nachfolgend mit Stahl notwendig sein, wird die Gießpfanne üblicherweise mit Gasbrennern auf Temperatur gehalten. Diese Temperatureinwirkung unter aeroben und damit oxidierenden Bedingungen führt zu einer Schädigung der Schieberfüllmasse, wobei die Rieselfähigkeit derart stark abfällt, dass eine Öffnung der Gießpfanne häufig nicht mehr erfolgt. Ein weiterer Nachteil der bekannten Schieberfüllmasse resultiert aus dem Vorhandensein des feinverteilten Kohlenstoffs in Form von Flammruß. Neben den Arbeitsschutzaspekten, die einen Verzicht auf feinstaubigen Kohlenstoff nahe legen, bestehen die Gefahr der Entmischung und der Wunsch der Stahlwerke, keinen zusätzlichen Kohlenstoff in den Gießprozess einzubringen.

Demzufolge lag der Erfindung die Aufgabe zugrunde, eine Schieberfüllmasse zu entwickeln, die bei einer längeren aeroben Temperaturbelastung einen geringen Bruchwiderstand aufweist und den Ablaufstutzen nach dem Öffnen des Schiebers freigibt.

Eine weitere Teilaufgabe bestand darin, ein Herstellungsverfahren für eine Schieberfüllmasse mit den oben genannten Eigenschaften bereitzustellen.

Die Aufgabe wird erfindungsgemäß mit einer Schieberfüllmasse gelöst, in welcher als weitere Komponente ein Polymer enthalten ist. Die erfindungsgemäße Schieberfüllmasse ist, spätestens im getrockneten Zustand, weiterhin rieselfähig. Bei Brenn-Bruchversuchen wurde eine Absenkung der Bruchfestigkeit von >140 N auf <14 N erzielt.

Vorteilhafterweise ist mindestens der Chromerzsand mit einer Beschichtung aus Polymer versehen, gegebenenfalls zusätzlich noch der Quarzsand. Die Wirkung beruht darauf, dass in einem dreiseitig gasdicht begrenzten Haufwerk eine stark eingeschränkte Konvektion stattfindet und das vergasende Polymer an der Oberfläche der Chromerzteilchen eine reduzierte Atmosphäre erzeugt. Aus der direkten und ortsfesten Umhüllung resultiert voraussichtlich die deutlich höhere Wirksamkeit der Polymerschicht im Verhältnis zum Flammruß. Die Wirksamkeit dürfte in der Praxis im Fall einer im Wesentlichen Chromerzsand umfassenden Schieberfüllmasse bezogen auf die trockene Schieberfüllmasse etwa den Faktor zwei betragen, bei einer quarzhaltigen Schieberfüllmasse sogar Faktor drei bis sechs. Dieses liegt darin begründet, dass sich der unpolare Ruß bevorzugt an den Quarzsand heftet und damit nicht mehr vollständig als Verwitterungsschutz zur Verfügung steht.

Die Beschichtung mindestens des Chromerzsandes kann vorzugsweise aus einem Lack bestehen. Unter einem Lack werden insbesondere Wasserlacke verstanden, beispielsweise basierend auf Vinylacetat, Styrol, Acrylaten, Methacrylaten, Ethylen und deren Copolymeren. Diese Wasserlacke sind sowohl ökologisch als auch ökonomisch sinnvoll. Ebenso ist es auch möglich, einen lösungsmittelbasierenden Lack zu verwenden.

Als besonders günstig hat sich herausgestellt, wenn um jedes Korn mindestens des Chromerzsandes eine weitgehend geschlossene Hülle des Polymers ausgebildet ist.

Die Teilaufgabe wird mit einem Verfahren zum Herstellen einer kuppelbildenden Schieberfüllmasse, insbesondere für Gießpfannen, gelöst, bei dem mindestens ein Chromerzsand zusammen mit einer Dispersion eines filmbildenden Polymers in einen Mischer aufgegeben und verfestigt wird. Dabei kann der Chromerzsand eine standardmäßig eingesetzte Körnungsverteilung aufweisen. Der eventuell vorhandene Feinstaub wird durch das erfindungsgemäße Verfahren an größere Körner gebunden. Als Dispersion eignen sich insbesondere wässrige Dispersionen wie zum Beispiel Acronal LR 9014 von der BASF. Dabei bildet sich ein Film auf dem Korn des Chromerzsandes insbesondere aufgrund von Oberflächenkräften aus.

Zweckmäßigerweise wird erst anschließend der mit einem Polymer beschichtete Chromerzsand mit einem Quarzsand gemischt. Alternativ zu dem vorstehend beschriebenen Verfahrensschritt ist es auch möglich, den Chromerzsand und einen Quarzsand zusammen in den Mischer aufzugeben und beide Komponenten mit der Dispersion zu vermischen. Demzufolge ist bei einem derartig hergestellten Schiebefüllsand sowohl der Chromerzsand als auch der Quarzsand mit einer aus einem Polymer bestehenden Beschichtung versehen.

Vorteilhafterweise erfolgt das Verfestigen bereits während des Mischvorgangs im Mischer und/oder in einem nachgeschalteten Trockner. In jedem Fall muss die Produktfeuchte der Schieberfüllmasse für den Einsatz bei hohen Temperaturen in einer Gießpfanne gesenkt werden, da es andernfalls zu einer plötzlichen Dampfbildung kommt.

Die in den Mischer aufgegebene Dispersion sollte vorzugsweise Wasser und ein Polymer mit einem Feststoffanteil von 30 Gew.% bis 50 Gew.% umfassen.

Vorzugsweise wird die Dispersion bezogen auf den Chromerzsand und gegebenenfalls den Quarzsand in einem Verhältnis von 0,5 Gew.% bis 5 Gew.% , besonders bevorzugt 1 Gew.%, zugegeben.

Für einen Ganzjahresproduktionsbetrieb außerhalb beheizter Räume sollte die Dispersion eine möglichst niedrige Mindestfilmbildungstemperatur (MFT) aufweisen. Um die Rieselfähigkeit zu erhalten, sollte darüber hinaus eine blockfeste Beschichtung verwendet werden. Alternativ kann auch durch Einstellen der Prozessparameter des Verfahrens und die Logistik versucht werden, hohe Drücke zu vermeiden. Unter dem Begriff "blockfest" werden Systeme verstanden, die bei Einwirkung von Druck und moderaten Temperaturen nicht miteinander verkleben.

Zum besseren Verständnis wird die Erfindung nachfolgend anhand von drei Figuren näher erläutert. Es zeigen die:
- **Figur 1:**: eine schematische Darstellung eines ersten bevorzugten Verfahrensablaufs;
- **Figur 2:**: eine schematische Darstellung eines zweiten bevorzugten Verfahrensablaufs und
- **Figur 3:**: eine Darstellung der Filmbildung.

Die Figur 1 zeigt schematisch die Durchführung des Verfahrens gemäß einer ersten bevorzugten Ausführungsform, bei welcher lediglich der Chromerzsand 1 mit einer Beschichtung 10 (siehe Figur 3) versehen ist.

Der Chromerzsand 1 wird zusammen mit einer wässrigen Dispersion 5 eines filmbildenden Polymers 3 in einen Mischer 6 aufgegeben. Innerhalb des Mischers 6 erfolgt die dosierte Dispersionszugabe A und zeitgleich der Verfahrensschritt des Mischens B. Während des Mischens B haftet bereits eine erste wässrige Schicht der Dispersion 5 an Körnern 4 (siehe Figur 3).

In dem nachgeschalteten Trockner 7 findet die Trocknung C und somit die Verfestigung der Beschichtung 10 des Polymers 3 statt. Am Ende des Trocknungsprozesses hat der Chromerzsand 1 seine für die spätere Verwendung notwendige Restfeuchte erreicht.

Beim Verlassen des Trockners 7 erfolgt in einem zweiten Mischer 8 unter Hinzugabe des Quarzsandes 2 die endgültige Mischung der Schieberfüllmasse 9.

Bei diesem ersten bevorzugten Verfahren sind demzufolge lediglich die Körner 4 des Chromerzsandes 1 mit einer Beschichtung 10 des Polymers 3 versehen.

Die Figur 2 stellt ein zweites vorteilhaftes Herstellungsverfahren schematisch dar. Hierbei wird ein Mischer 6 mit dem Chromerzsand 1, dem Quarzsand 2 und der Dispersion 5 des Polymers 3 zusammen beaufschlagt. Die Schieberfüllmasse 9 weist somit bereits innerhalb des Mischers 6 seine endgültige Zusammensetzung der Feststoffanteile Chromerzsand 1 und Quarzsand 2 auf. Anschließend findet in dem Trockner 7 der Verfahrensschritt des Trocknens C der Schieberfüllmasse 9 und dadurch das Aushärten der Polymer-Beschichtung 10 statt. Das Prozessende D wird nach Verlassen des Trockners 7 erreicht. Ein nachgeschaltetes Einbringen weiterer Komponenten ist nicht vorgesehen. Bei diesem Verfahren sind sowohl der Chromerzsand 1 als auch der Quarzsand 2 mit einer Beschichtung 10 eines Polymers 3 versehen.

In der Figur 3 ist die Filmbildung und das spätere Ausbilden der Beschichtung 10 anhand eines Korns 4 des Chromerzsandes 1 schematisch dargestellt.

Auf das Korn 4 wird in dem ersten Verfahrensschritt der Dispersionszugabe A als Tropfen 11 die Dispersion 5 eines Polymers 3 aufgegeben. Mit der Zugabe A erfolgt gleichzeitig das Mischen B, wodurch sich die Dispersion 5 verteilt und an allen Körnern 4 des Chromerzsandes 1 anheften kann. Dabei bildet sich ein zunächst flüssiger Film 12 aus, der durch chemische oder physikalische Vorgänge fest wird. Diese Vorgänge resultieren insbesondere aus dem Trocknen C. Aus dem zunächst wässrigen Film 12 ist nach dem Trocknen C eine harte Beschichtung 10 geworden.

### Bezugszeichenliste

- 1: Chromerzsand
- 2: Quarzsand
- 3: Polymer
- 4: Korn
- 5: Dispersion
- 6: Mischer
- 7: Trockner
- 8: zweiter Mischer
- 9: Schieberfüllmasse
- 10: Beschichtung
- 11: Tropfen
- 12: Film

- A: Dispersionszugabe
- B: Mischen
- C: Trocknen
- D: Prozessende

## Patentansprüche

1. Kuppelbildende Schieberfüllmasse (9) für Gießpfannen, die der Aufnahme von Stahlschmelzen dienen und im Pfannenboden einen mit einem Schieber verschließbaren Ablaufstutzen aufweisen, umfassend einen Chromerzsand (1) und einen Quarzsand (2),
**dadurch gekennzeichnet,**
**dass** als weitere Komponente ein Polymer (3) enthalten ist.

2. Schieberfüllmasse nach Anspruch 1, **dadurch gekennzeichnet, dass** mindestens der Chromerzsand (1) mit einer Beschichtung (10) des Polymers (3) versehen ist.

3. Schieberfüllmasse nach Anspruch 2, **dadurch gekennzeichnet, dass** die Beschichtung (10) aus einem Lack besteht.

4. Schieberfüllmasse nach einem der Ansprüche 1 bis 3, **dadurch gekennzeichnet, dass** um jedes Korn (4) mindestens des Chromerzsandes (1) eine weitgehend geschlossene Hülle des Polymers (3) ausgebildet ist.

5. Verfahren zum Herstellen einer kuppelbildenden Schieberfüllmasse, insbesondere für Gießpfannen, bei dem mindestens ein Chromerzsand (1) zusammen mit einer Dispersion (5) eines filmbildenden Polymers (3) in einen Mischer (6) aufgegeben und verfestigt wird.

6. Verfahren nach Anspruch 5, **dadurch gekennzeichnet, dass** der mit einem Polymer (3) beschichtete Chromerzsand (1) mit einem Quarzsand (2) gemischt wird.

7. Verfahren nach Anspruch 5, **dadurch gekennzeichnet, dass** der Chromerzsand (1) und ein Quarzsand (2) in den Mischer (6) aufgegeben werden.

8. Verfahren nach einem der Ansprüche 5 bis 7, **dadurch gekennzeichnet, dass** das Verfestigen während des Mischvorgangs im Mischer (6) und/oder in einem nachgeschalteten Trockner (7) erfolgt.

9. Verfahren nach einem der Ansprüche 5 bis 8, **dadurch gekennzeichnet, dass** die Dispersion (5) einen Feststoffanteil des Polymers (3) von 30 Gew.% bis 50 Gew.% umfasst.

10. Verfahren nach einem der Ansprüche 5 bis 9, **dadurch gekennzeichnet, dass** die Dispersion (5) bezogen auf den Chromerzsand (1) und gegebenenfalls den Quarzsand (2) in einem Verhältnis von 0,5 Gew.% bis 5 Gew.% , besonders bevorzugt 1 Gew.%, zugegeben wird.
